# EUROPÄISCHE PATENTSCHRIFT

(11) **EP 0 204 099 B1**
(45) Veröffentlichungstag und Bekanntmachung des Hinweises auf die Patenterteilung: **21.03.1990**
(21) Anmeldenummer: 86104558.1
(22) Anmeldetag: 03.04.1986
(51) Int. Cl.: B41J 2/16

(54) **Verfahren zur Herstellung einer Anordnung zur Tröpfchenerzeugung in Tintenschreibeinrichtungen**
Process for the manufacture of a droplets-generating device for ink printer units
Procédé de fabrication d'un système de génération de gouttelettes pour dispositifs d'écriture à encre

(30) Priorität: 10.04.1985 DE 3512837
(43) Veröffentlichungstag der Anmeldung: 10.12.1986
(73) Patentinhaber: SIEMENS AKTIENGESELLSCHAFT, 80333 München (DE)
(72) Erfinder: Trausch, Günter Elmar, Dipl.-Ing., D-8000 München 71 (DE)

(56) Entgegenhaltungen:
- DE-A- 3 333 980
- US-A- 4 412 224
- IBM TECHNICAL DISCLOSURE BULLETIN, Band 20, Nr. 8, Januar 1978, Seiten 3307-3308, New York, US; S.E. NICKOLS et al.: "Head body fabrication from a photosensitive glass"

## Beschreibung

Die Erfindung betrifft ein Verfahren zur Herstellung einer Anordnung zur Erzeugung von Einzeltröpfchen in Tintenschreibeinrichtungen, mit einer mehrschichtigen Plattenanordnung in welcher Tintenkanäle gebildet sind und mit einer auf die Plattenanordnung aufgebrachten Kammordnung, deren einzelne streifenförmig ausgebildete metallische Bügel im beweglichen Mittelteil jeweils ein Düsenloch zum Ausstoßen von Einzeltröpfchen aufweisen.

Derartige Anordnungen zur Erzeugung von Einzeltröpfchen in Tintenschreibeinrichtungen sind beispielsweise aus der EP-A-0 135 197 oder der DE-A-3 333 980 bekannt. Bei diesen bekannten Anordnungen sind Antriebselemente in Form von Leiterschleifen ausgebildet, die beidseits eines Tintenkanals befestigt sind. Die Antriebselemente weisen jeweils pfeil artig abgewinkelte, bewegliche Mittelteile auf, die im Tintenkanal verlaufend angeordnet sind. Ein sich über die gesamte Länge des Tintenkanals erstreckendes Magnetsystem ist derart ausgebildet, daß im Bereich der Mittelteile der Antriebselemente die Dichte der magnetischen Feldlinien ein Maximum aufweist. Durch eine Änderung des Stromflusses in einem Antriebselement wird dann eine auf das Mittelteil einwirkende Kraft erzeugt, welche ihrerseits eine rasche Bewegung des Mittelteils und den Ausstoß eines Tröpfchens aus dem zugeordneten Düsenloch verursacht.

Der Erfindung liegt die Aufgabe zugrunde, ein einfaches und wirtschaftliches Verfahren zur Herstellung derartiger Anordnungen zur Erzeugung von Einzeltröpfchen in Tintenschreibeinrichtungen anzugeben.

Die Lösung dieser Aufgabe erfolgt bei einem Verfahren der eingangs genannten Art durch
a) Aufbringen einer ersten Metalldoppelschicht auf eine Grundplatte aus Glas durch Bedampfen oder Sputtern, Strukturierung der ersten Metalldoppelschicht zur Erzeugung von Streifen im späteren Bereich der Düsenlöcher und Abscheiden einer zweiten Metalldoppelschicht;
b) fotolithographisches Erzeugen von Positiv-Trockenresist-Strukturen, Belichten der Bereiche unter denen später die Tintenkanäle geschaffen werden sollen, galvanisches Abscheiden der Kammordnung mit ihren Bügeln zwischen den Fotoresiststrukturen;
c) Ablösen der belichteten Fotoresistanteile, Abätzen der freigelegten Basismetallisierung zwischen den Kammelementen;
d) Ätzen der Tintenkanäle aus der Grundplatte unter zusätzlicher Einwirkung von Ultraschall;
e) Entfernen des Fotoresists, Lösen der Bügel in ihrem Mittelteil von der Grundplatte durch selektives Ätzen einer Zwischenschicht der ersten Metalldoppelschicht, Ätzen der Basismetallisierung zwischen der Kammstruktur und unter dem Bügelmittelteil.

Die erste Metalldoppelschicht besteht beispielsweise aus 0,1 um Titan und 1,0 J.lm Aluminium, die zweite Metalldoppelschicht aus 0,1 µm Titan und 0,5 µm Kupfer, der Kamm und die Zuleitungen aus 50 µm Nickel. Die Tintenkanäle sind beispielsweise 200 J.lm tief.

Mit dem Verfahren nach der Erfindung ist es möglich, auf einfache Weise in kompakter Bauart die in der EP-A-0 135 197 oder in der DE-A-3 333 980 beschriebene Anordnung so zu realisieren, daß ein elektrischer Abgleich der einzelnen Bügel zur Nivellierung des Schwingverhaltens überflüssig wird. Außerdem kann man die Kammsysteme in Mehrfachanordnung auf einem Glasträger herstellen.

Weitere Einzelheiten der Erfindung sind Gegenstand der Unteransprüche.

Die Erfindung wird anhand der Figuren erläutert. Es zeigen:
Figur 1 ein Zwischenstadium der Herstellung eines Schreibkopfes,
Figur 2 eine vergrößerte Einzelheit A der Figur 1,
Figur 3 einen Ausschnitt im Bügelbereich des fertigen Schreibkopfes,
Figur 4 die Unterseite eines bügelartigen Antriebselementes im Mittelteil und
Figur 5 im Stadium der Figur 1 den Schnitt durch einen Bügel längs der Verbindungsgeraden der Düsenlochmittelpunkte und senkrecht zur Grundplatte.

In den Figuren ist mit 1 ein Glasträger bezeichnet. Darauf sind eine streifenförmig strukturierte Metalldoppelschicht 2, 3 und eine weitere Metalldoppelschicht 4, 5 aufgebracht. 6 kennzeichnet eine galvanisch abgeschiedene Metallschicht und 7 die bügelartigen Antriebselemente (Leiterschleifen).

Der strichpunktierte Kreis A in der Figur 1 begrenzt in etwa den in Figur 2 vergrößert dargestellten Ausschnitt des Schichtaufbaus. Mit K sind Tintenkanäle, mit D Düsenlöcher in den Bügeln und mit F Fotoresist bezeichnet.

Zur Verbesserung der Haftung der Bügel auf dem Glas und zur Verstärkung der Abdeckung in den nicht Glas zu ätzenden Bereichen kann wahlweise auf die zweite Metalldoppelschicht 4, 5 galvanisch eine weitere Metallschicht 6 abgeschieden werden.

Im Betrieb wird beim Zurückschlagen des abgehobenen Bügels auf den Glassockel zwischen den beiden Kanälen K ein Teil der Tinte zwischen Sockel und Bügel durch das Düsenloch D im Bügel ausgestoßen. Diese Tintenmenge kann gesteigert werden, indem an der Aufschlagfläche des Bügels ein Hohlraum mit Hilfe der Schichten 5, 6 erzeugt wird. Dazu ist das beschriebene Verfahren in folgender Weise zu erweitern:

Nach Abscheidung der Schichten 4 und 5 werden im späteren Düsenlochbereich rechteckige oder ovale Fotoresiststrukturen (zum Beispiel 10 µm hoch) erzeugt. - Galvanische Abscheidung der Metallschicht 6 um den Fotoresist und in gleicher Höhe. - Abscheiden (Bedampfen, Sputtem) einer weiteren nicht dargestellten Schicht (zum Beispiel 0,5 µm Kupfer) über die Schicht 6 und den Fotoresist (ebenfalls nicht dargestellt).

Daran schließen sich die Schritte b bis d unverändert an.

Entfernen des Fotoresists zwischen der Bügelanordnung 7 (der Resist unter dem Düsenloch zwischen den Schichten 5 und der weiteren nicht dargestellten Schicht ist noch nicht zugänglich). - Ätzen der nicht dargestellten Schicht, ferner der Schichten 6, 5, 4 zwischen der Bügelanordnung. - Entfernen des Resists unter dem Düsenloch und Ätzen des darunterliegendesn Teiles der Schicht 5 durch das Düsenloch. - Lösen der Bügel 7 in ihrem Mittelteil vom Glassockel durch selektives Ätzen der Zwischenschicht 3.-Abätzen der Schichten 2 und 4 zwischen Glas und Bügelmittelteil.

Auf die Forderung nach glattwandigen, trichterförmigen Düsenlöchem im Bügel sowie Bügelabständen kleiner 30 J.lm, bei 50 J.lm Bügelhöhe, ist die Fotoresiststruktur wie folgt abgestimmt: die entwickelten Resiststrukturen werden resistspezifisch so temperiert, daß sie leicht verfließen, breiter werden, ihre Flanken abflachen und sich ihre Oberflächen glätten. Die Resiststruktur des Düsenloches ist glockenförmig. Die galvanisch abgeschiedene Schicht wächst auch seitlich über die Resiststruktur.

Durch das Entfernen der Schichten 4, 5, 6 auch unter den Bügeln vor dem Glasätzen kann das Glas an jeder Stelle von oben nach unten abgetragen werden, so daß die Tintenkanäle einen ebenen Boden erhalten. Dabei ermöglicht erst der Ultraschall den notwendigen Ätzaustausch durch die engen Bügelzwischenräume den gleichmäßigen Glasabtrag und den Abtransport der Ätzprodukte.

Bei Verwendung von Titan als erster Metallschicht auf dem Glas kann beim Glasätzen durch Wahl der Titandicke und/oder der Konzentration der flußsäurehaltigen Glasätze die Neigung der Glasflanken in einem weiten Bereich variiert werden. Abnehmende Titandicke und/oder zunehmende Glasätzekonzentration machen die Glasflanken steiler. Dieses Prinzip gilt unabhängig von der Glaszusammensetzung und der Verwendung von Ultraschall beim Glasätzen.

Soll zur Bewegung der Bügel ein unipolarer Stromimpuls verwendet werden, so muß das Bügelmaterial ferromagnetisch sein. Für diesen Fall ist das galvanisch gut abscheidbare Nickel besonders geeignet. Als nicht ferromagnetisches Bügelmaterial eignet sich für das beschriebene Herstellverfahren Kupfer.

Das beschriebene Herstellverfahren für Kammanordnungen ist für alle in der deutschen Patentanmeldung P 35 00 985 erwähnten Ausführungsformen der beweglichen Leiterschleifen geeignet (winkelförmig, geradlinig, ein- oder mehrreihige Düsenanordnung).

## Patentansprüche

1. Verfahren zur Herstellung einer Anordnung zur Erzeugung von Einzeltröpfchen in Tintenschreibeinrichtungen, mit einer mehrschichtigen Plattenanordnung, in welcher Tintenkanäle (K) gebildet sind und mit einer auf die Plattenanordnung aufgebrachten Kammanordnung, deren einzelne streifenförmig ausgebildete metallische Bügel (7) im beweglichen Mittelteil jeweils ein Düsenloch (D) zum Ausstoßen von Einzeltröpfchen aufweisen, gekennzeichnet durch
a) Aufbringen einer ersten Metalldoppelschicht (2, 3) auf eine Grundplatte (1) aus Glas durch Bedampfen oder Sputtern, Strukturierung der ersten Metalldoppelschicht (2, 3) zur Erzeugung von Streifen im späteren Bereich der Düsenlöcher (D) und Abscheiden einer zweiten Metalldoppelschicht (4, 5);
b) fotolithographisches Erzeugen von Positiv-Trockenresist-Strukturen, Belichten der Bereiche, unter denen später die Tintenkanäle (K) geschaffen werden sollen, galvanisches Abscheiden der Kammanordnung mit ihren Bügeln (7) zwischen den Fotoresiststrukturen;
c) Ablösen der belichteten Fotoresistanteile, Abätzen der freigelegten Basismetallisierung (4 bis 6) zwischen den Kammelementen;
d) Ätzen der Tintenkanäle (K) aus der Grundplatte (1) unter zusätzlicher Einwirkung von Ultraschall; und
e) Entfernen des Fotoresists, Lösen der Bügel (7) in ihrem Mittelteil von der Grundplatte (1) durch selektives Ätzen einer Zwischenschicht (3) der ersten Metalldoppelschicht (2, 3), Ätzen der Basismetallisierung (5, 4, 2) zwischen der Kammstruktur und unter dem Bügelmittelteil.

2. Verfahren nach Anspruch 1, dadurch gekennzeichnet, daß wahlweise auf die zweite Metalldoppelschicht (4, 5) galvanisch eine weitere Metallschicht (6) abgeschieden wird.

3. Verfahren nach Anspruch 1, dadurch gekennzeichnet, daß nach Abscheidung der zweiten Metalldoppelschicht (4, 5) im späteren Düsenlochbereich (D) Fotoresiststrukturen, zum Beispiel rechteckig oder oval erzeugt werden;
galvanische Abscheidung der Metallschicht (6) um den Fotoresist und in gleicher Höhe;
Abscheiden (Bedampfen, Sputtem) einer weiteren Schicht über die Schicht (6) und den Fotoresist; Schritte b bis d entsprechend Anspruch 1;
Entfernen des Fotoresists zwischen der Bügelanordnung (7);
Ätzen der zusätzlich abgeschiedenen Schicht und den Schichten (6, 5, 4) zwischen der Bügelanordnung;
Entfernen des Resists unter dem Düsenloch und Atzen des darunterliegenden Teiles der Schicht (5) durch das Düsenloch;
Lösen der Bügel (7) in ihrem Mittelteil vom Glas durch selektives Ätzen der Zwischenschicht (3); Abätzen der Schichten (2 und 4) zwischen Glas und Bügelmittelteil.

4. Verfahren nach den Ansprüchen 1 bis 3,dadurch gekennzeichnet, daß der entwickelte Resist resistspezifisch so temperiert wird, daß er verfließt, breiter wird, seine Flanken abflachen und sich seine Oberfläche glättet.

5. Verfahren nach den Ansprüchen 1 bis 4,dadurch gekennzeichnet, daß die Schichten (4, 5, 6) vor dem Glasätzen auch unter den Bügeln entfernt werden.

6. Verfahren nach Anspruch 1,dadurch gekennzeichnet, daß die erste Lage der zweiten Metalldoppelschicht (4) Titan ist und die Neigung der Glasflanken durch Wahl der Titandicke und/oder der Konzentration der flußsäurehaltigen Glasätze variiert wird.

## Claims

1. Process for the manufacture of an arrangement for generating individual droplets in ink printer units, having a multilayered plate arrangement in which ink channels (K) are formed and having a comb arrangement mounted on the plate arrangement, the individual strip-shaped metallic straps (7) of said comb arrangement each having an extrusion hole (D), in the moveable central part for forcing out individual droplets, characterized by
a) application of a first metal double layer (2, 3) to a baseplate (1) of glass by vapourizing or sputtering, structuring of the first metal double layer (2,
3) to produce strips in the subsequent area of the extrusion holes (D) and deposition of a second metal double layer (4, 5);
b) photolithographic production of positive-dry resist structures, exposure of the areas under which the ink channels (k) are subsequently to be created, and electrodeposition of the comb arrangement with its straps (7) between the photoresist structures;
c) removal of the exposed photoresist portions and etching away of the exposed base metallization (4 to 6) between the comb elements;
d) etching of the ink channels (K) out of the baseplate (1) under the additional influence of ultrasonic sound; and
e) removal of the photoresist, releasing of the central part of the straps (7) from the baseplate (1) by selective etching of an intermediate layer (3) of the first metal double layer (2, 3), and etching of the base metallization (5, 4, 2) between the comb structure and under the central part of the straps.

2. Process according to Claim 1, characterized in that a further metal layer (6) is optionally deposited onto the second metal double layer (4, 5).

3. Process according to Claim 1, characterized in that, after deposition of the second metal double layer (4, 5) in the subsequent later extrusion hole area (D), photoresist structures are produced, which are for example rectangular or oval;
electrodeposition of the metal layer (6) around the photoresist and to the same height;
deposition (vapourization, sputtering) of a further layer above the layer (6) and the photoresist; steps b to d according to Claim 1;
removal of the photoresist between the strap arrangement (7);
etching of the additionally deposited layer and the layers (6, 5, 4) between the strap arrangement;
removal of the resist under the extrusion hole and etching of the part of the layer (5) lying beneath it through the extrusion hole;
release of the central part of the straps (7) from the glass by selective etching of the intermediate layer (3);
etching away of the layers (2 and 4) between the glass and the central part of the straps.

4. Process according to Claims 1 to 3, characterized in that the developed resist is heat-treated resist-specifically in such a way that it flows, becomes broader, its edges flatten out and its surface becomes smooth.

5. Process according to Claims 1 to 4, characterized in that the layers (4, 5, 6) are also removed from under the straps before the glass etching.

6. Process according to Claim 1, characterized in that the first layer of the second metal double layer (4) is titanium and the inclination of the glass edges is varied by selection of the titanium thickness and/or the concentration of the glass etch containing hydrofluoric acid.

## Revendications

1. Procédé pour fabriquer un dispositif servant à produire des gouttelettes individuelles dans des dispositifs d'écriture à l'encre, comportant un dispositif en forme de plaque à plusieurs couches, dans lequel des canaux à encre (K) sont formés, et un dispositif en forme de peigne, qui est monté sur le dispositif en forme de plaque et dont les dents formant étriers métalliques individuels (7), réalisés sous la forme de bandes, possèdent, dans la partie médiane mobile, respectivement un trou de buse (D) servant à éjecter des gouttelettes individuelles, caractérisé par les opérations suivantes
a) dépôt d'une première couche métallique double (2, 3) sur une plaque de base (1) en verre, par dépôt par évaporation ou pulvérisation cathodique, structuration de la première couche métallique double (2, 3) pour former des bandes dans la zone, formée ultérieurement, des trous de buses
(D), et dépôt d'une seconde couche métallique double (4, 5);
b) production, par voie photolithographique, de structures positives d'une résine photosensible sèche, exposition des zones, au-dessous desquelles les canaux à encre (X) devront être créés ultérieurement, dépôt galvanique du dispositif en forme de peigne muni de ses étriers (7) entre les structures de la résine photosensible;
c) élimination des parties de résine photosensible exposées, enlèvement par corrosion de la métallisation de base (4 à 6) mise à nu entre les éléments du peigne;
d) aménagement des canaux à encre (K) par corrosion dans la plaque de base (1) moyennant l'action additionnelle d'ultrasons; et
e) élimination de la résine photosensible, séparation de la partie centrale des étriers (7), de la plaque de base (1) par corrosion sélective d'une couche intercalaire (3) faisant partie de la première couche métallique double (2, 3), et corrosion de la métallisation de base (5, 4, 2) en la structure en forme de peigne et la partie médiane sous-jacente des étriers.

2. Procédé selon la revendication 1, caractérisé par le fait que l'on dépose, au choix, sur la seconde couche métallique double (4, 5) une couche métallique supplémentaire (6) par voie galvanique.

3. Procédé suivant la revendication 1, caractérisé par le fait qu'après le dépôt de la seconde couche métallique double (4, 5) dans la zone (D) des trous de buses, formée ultérieurement, on forme des structures de résine photosensible possédant par exemple une forme rectangulaire ou ovale; on réalise le dépôt galvanique de la couche métallique (6) autour de la résine photosensible, avec une même hauteur;
on dépose (évaporation, pulvérisation cathodique) une couche supplémentaire au-dessous de la couche (6) et au-dessus de la résine photosensible; on met en oeuvre les étapes b à d conformément à la revendication 1 ;
on élimine la résine photosensible entre les étriers du dispositif à étriers (7);
on enlève par corrosion la couche déposée en supplément et les couches (6, 5, 4) situées entre les étriers du dispositif à étriers;
on élimine la résine au-dessous du trou de buse et on enlève par corrosion la partie sous-jacente de la couche (5) à travers le trou de buse;
on détache la partie médiane des étriers (7), du verre moyennant une corrosion sélective de la couche intercalaire (3); et
on élimine par corrosion les couches (2 et 4) situées entre le verre et la partie médiane des étriers.

4. Procédé suivant les revendications 1 à 3, caractérisé par le fait qu'on fait subir à la résine développée un recuit spécifique pour cette résine afin qu'elle coule et s'élargisse, que ses flancs s'aplatissent et que sa surface se lisse.

5. Procédé suivant les revendications 1 à 4, caractérisé par le fait qu'avant la corrosion du verre, on élimine les couches 4, 5, 6 également au-dessous des étriers.

6. Procédé suivant la revendication 1, caractérisé par le fait que la première couche et la seconde couche métallique (4) est formée de titane et qu'on modifie l'inclinaison des flancs du verre en choisissant l'épaisseur du titane et/ou la concentration de l'agent de corrosion du verre, qui contient de l'acide fluorhydrique.
